# EUROPÄISCHE PATENTSCHRIFT

(11) **EP 1 175 518 B1**
(45) Veröffentlichungstag und Bekanntmachung des Hinweises auf die Patenterteilung: **04.09.2002**
(21) Anmeldenummer: 00936711.1
(22) Anmeldetag: 04.05.2000
(51) Int. Cl.: C25D 3/56

(54) **LEGIERUNGSBESCHICHTUNG VON GRAUGUSS**
ALLOY COATING OF CAST IRON
REVETEMENT EN ALLIAGE POUR FONTE GRISE

(30) Priorität: 04.05.1999 DE 19920394
(43) Veröffentlichungstag der Anmeldung: 30.01.2002
(73) Patentinhaber: Walter Hillebrand GmbH & Co., 58739 Wickede/Ruhr (DE)
(72) Erfinder: HILLEBRAND, Ernst, Walter, D-58739 Wickede/Ruhr (DE)
(74) Vertreter: König, Gregor Sebastian, Dipl.-Biol.
(86) Internationale Anmeldenummer: EP0003994
(87) Internationale Veröffentlichungsnummer: WO00066812

(56) Entgegenhaltungen:
- EP-A- 0 546 654
- DE-A- 3 121 016
- DE-A- 3 712 511
- DE-A- 19 848 467

## Beschreibung

Die Erfindung betrifft eine galvanotechnische Beschichtung von Gußteilen, insbesondere Graugußteilen.

Zur Oberflächenbehandlung, insbesondere als Korrosionsschutz werden Gußteile mit verschiedenen Legierungen, wie beispielsweise einer Zink-Nickel-Legierung galvanotechnisch beschichtet. Die Direktbeschichtung des Gußkörpers findet im Stande der Technik ausschließlich im sauren Bereich statt. Versuche mit alkalischen Bädern haben gezeigt, daß sich keine befriedigende Metallabscheidung auf der Graugußoberfläche erreichen läßt.

Saure Zink-Nickel-Legierungs-Elektroplattierungsverfahren arbeiten mit saurem Elektrolytbad wie Sulfatbad, Chloridbad, Acetatbad oder Sulfamatbad. Ein solches Bad ist in der japanischen Offenlegungsschrift 58-39236 beschrieben. Nachteilig bei derartigen sauren Bädern ist die schlechtere Metallverteilung und die starke Korrosionswirkung des Elektrolyten auf die galvanische Anlage und das Umfeld.

Zwar sind auch verschiedene alkalische Beschichtungssysteme bekannt, wie beispielsweise in der US-Patentschrift 3 681 211, der deutschen Offenlegungsschrift 37 12 511 oder in der US-Patentschrift 4 222 829 beschrieben, doch hat sich in der Praxis gezeigt, daß sich solche Bäder nicht für die Beschichtung von Gußteilen einsetzen lassen, da keine ausreichende Metallabscheidung stattfindet.

Um alkalische Beschichtungssysteme dennoch nutzen zu können, ist es üblich, Gußteile zunächst im sauren Bad vorzuverzinken, um dann eine Legierungsschicht, wie beispielsweise Zink-Nickel im alkalischen Bereich, auf die Zinkzwischenschicht abzuscheiden.

Der Erfindung liegt nun die Aufgabe zugrunde, ein galvanotechnisches Beschichtungsverfahren für Gußteile, insbesondere Graugußteile zu schaffen, mit dem ein Direktauftrag einer galvanischen Schicht im alkalischen Bad möglich ist.

Die Erfindung löst die Aufgabe mit einem System gemäß Anspruch 1.

Durch die Verwendung eines Bades mit N-Benzyl-nicotinat-betain in Verbindung mit einem Polyethylenimin wird eine erhebliche Verbesserung der Beschichtungsqualität der Gußteile erreicht.

Die Erfindung ermöglicht damit eine alkalische Direktbeschichtung von Gußteilen mit Zn, ZnFe; ZnNi, ZnCo, ZnSn, ZnMn oder ähnlichen Legierungen.

Insbesondere durch die Verwendung von N-Benzyl-nicotinat-betain in einer Größenordnung zwischen 0,01 bis 20 g/l ist eine Zink-Nickel-Schicht mit homogener Nickelverteilung auf dem Gußkörper möglich. Vorzugsweise wird als Komplexbildner Polyethylenimin und insbesondere Tetraethylenpentamin eingesetzt, um eine Komplexierung der lonen im Bad zu erreichen. Ähnliche Ergebnisse lassen sich auch mit anderen Homologen, wie Triethylentetramin oder Pentaethylenhexamin erreichen.

Das erfindungsgemäße Bad wird bevorzugt mit unlöslichen Nickelanoden betrieben.

Ferner ist es von besonderem Vorteil, wenn die Anode des Bades von dem alkalischen Elektrolyten getrennt ist. Dies kann beispielsweise mittels einer lonenaustauschermembran verwirklicht werden. Eine entsprechende Vorrichtung ist in der deutschen Offenlegungsschrift 198 34 353 beschrieben, die hiermit Bestandteil der vorliegenden Anmeldung wird. Mit Hilfe der Membran werden unerwünschte Nebenreaktionen, insbesondere eine Zyanidbildung, vermieden. Das Vermeiden des Zyanids besitzt dabei nicht nur umwelttechnische Vorteile, sondern darüber hinaus auch eine Auswirkung auf die Leistungsfähigkeit des Bades, da eine Komplexierung von Zink/Nickel durch Zyanid vermieden wird und sich die übliche kompensierende Nachgabe von Nickel erübrigt.

Die bei herkömmlichen Bädern zu beobachtende Wasserstoffbildung bei gleichzeitiger unzureichender Beschichtung wird in diesem Verfahren stark reduziert, was zu einer weiteren Qualitätserhöhung und einem besonders gleichmäßig beschichteten Gußkörper führt.

Im folgenden wird die Erfindung anhand eines Ausführungsbeispiels des näheren erläutert.

Zunächst wird eine Vorbehandlung des Gußkörpers mit einem oder mehreren der folgenden Schritte durchgeführt, die die Qualität der Beschichtung zusätzlich verbessern:
1. Ultraschall-Heißentfettung,
2. Heißentfettung,
3. kathodischer Strom in der elektrolytischen Entfettung.

Die daran anschließende Oberflächenbehandlung kann mit einem Bad der folgenden Zusammensetzung durchgeführt werden:

| Ansatz | Chemikalie | Formel | Bereich |
|---|---|---|---|
| 12 g/l | Zinkoxid | (ZnO) | 5 bis 20 g/l |
| 9 g/l | Nickelsulfat | (NiSO₄*6H₂O) | 4 bis 20 g/l |
| 150 g/l | Natriumhydroxid | (NaOH) | 50 bis 250 g/l |
| 24 g/l | Tetraethylenpentamin | (C₈H₂₃N₅) | 4 bis 200 g/l |
| 0,2 g/l | N-Benzyl-nicotinat-betain | (C₁₃H₁₁NO₂) | 0,01 bis 20 g/l |

| | |
|---|---|
| Badtemperatur | 35 +/- 1°C |
| Anoden | Nickel |
| Nickel im Niederschlag | 12 bis 16% Nickel |
| Kathodische Stromdichte | 0,1 bis 8 A/dm² |
| Kathodische Stromausbeute | 40 bis 90% |

Das Aussehen und die Nickelverteilung in Abhängigkeit der Stromdichte entsprechen einer technischen Beschichtung des Gußkörpers. Die Zugabe der Beschichtungsmetalle erfolgt durch Auflösen von Zink, Zinkoxid und/oder Zinksalze und Zugabe von Nickelsalzen, wie Nickelsulfat, Nickelsulfamat und/oder Nickelchlorid. Unter Verwendung von Tetraethylenpentamin wird eine Stromausbeute von 40 bis 90% je nach Zinkgehalt erreicht.

Durch die Zugabe von N-Benzyl-nicotinat-betain wird eine optisch anspruchsvolle Glanzwirkung bei homogener Nickelverteilung auf dem Gußkörper erzielt.

Das beschriebene Bad läßt sich als Trommel oder Gestellbad einsetzen. Bei einem besonders bevorzugten Galvanikbad wird mit einem Zink-Nickel-Verhältnis von 5:1 bei beispielsweise 10 g/l Zink zu 2 g/l Nickel oder 4 g/l Zink zu 0,8 g/l Nickel gearbeitet. Die Zinkkonzentration sollte dabei 4 g/l nicht unterschreiten. Als bevorzugter Bereich der Verwendung von Tetraethylenpentamin und/oder anderen homologen Polyethylenaminen wird eine Konzentration von 4 bis 200 g/l gewählt. Die bevorzugte NaOH-Konzentration liegt zwischen 75 und 200 g/l.

## Patentansprüche

1. Galvanotechnisches Bad zur Beschichtung von Gußteilen, **gekennzeichnet durch** die Verwendung eines Polyethylenimins und von N-Benzyl-nicotinat-betain im alkalischen Milieu.

2. Bad nach Anspruch 1, **gekennzeichnet durch** eine unlösliche Nickelanode.

3. Bad nach Anspruch 1 oder 2, **gekennzeichnet durch** die Verwendung von Tetraethylenpentamin als Polyethylenimin-Zusatz.

4. Bad nach einem der vorhergehenden Ansprüche, **gekennzeichnet durch** die Verwendung von Triethylentetramin, Tetraethylenpentamin oder Pentaethylenhexamin.

5. Bad nach einem der vorhergehenden Ansprüche, **dadurch gekennzeichnet, daß** die Anode von dem alkalischen Elektrolyten durch eine Membran getrennt ist.

6. Bad nach einem der vorhergehenden Ansprüche, **gekennzeichnet durch** ein Zink-Nickel-Verhältnis von 5:1.

7. Bad nach einem der vorhergehenden Ansprüche, **gekennzeichnet durch** eine Polyethyleniminkonzentration von 4 bis 200 g/l.

8. Bad nach einem der vorhergehenden Ansprüche, **gekennzeichnet durch** eine NaOH-Konzentration von 50 bis 250 g/l.

9. Verfahren zur Beschichtung von Gußkörpem in einem Bad nach Anspruch 1, **dadurch gekennzeichnet, daß** eine Zink-Nickelschicht unmittelbar auf den Gußkörper aufgebracht wird.

10. Verfahren nach Anspruch 9, **dadurch gekennzeichnet, daß** der Beschichtung eine Ultraschall-Heißentfettung vorgeschaltet wird.

11. Verfahren nach Anspruch 9 oder 10, **dadurch gekennzeichnet, daß** der Beschichtung eine Heißentfettung vorgeschaltet wird.

12. Verfahren nach Anspruch 9, 10 und/oder 11, **dadurch gekennzeichnet, daß** der Beschichtung eine elektrolytische Entfettung mit kathodischem Strom vorgeschaltet wird.

## Claims

1. Galvanotechnical bath for coating of castings, **characterized by** the use of a polyethyleneimine and of N-Benzyl-nicotinat-betain in alkaline environment.

2. Bath according to claim 1, **characterized by** an insoluble nickel anode.

3. Bath according to claim 1 or 2, **characterized by** the use of tetraethylenepentamine as polyethyleneimine additive.

4. Bath according to one of the preceding claims, **characterized by** the use of triethylenetetramine, tetraethylenepentamine or pentaethylenehexamine.

5. Bath according to one of the preceding claims, **characterized in that** the anode is separated from the alkaline electrolyte by a membrane.

6. Bath according to one of the preceding claims, **characterized by** a zinc-nickel ratio of 5:1.

7. Bath according to one of the preceding claims, **characterized by** a polyethyleneimine concentration of 4 to 200 g/l.

8. Bath according to one of the preceding claims, **characterized by** a NaOH-concentration of 50 to 250 g/l.

9. Method for coating of castings in a bath according to claim 1, **characterized in that** a zinc-nickel coating is directly applied to the casting.

10. Method according to claim 9, **characterized in that** a ultrasonic hot-defatting is conducted before the coating.

11. Method according to claim 9 or 10, **characterized in that** a hot-defatting is conducted before the coating.

12. Method according to claim 9, 10 and/or 11, **characterized in that** an electrolytic defatting with cathodic current is conducted before the coating.

## Revendications

1. Bain galvanoplastique de revêtement de pièces de fonte, **caractérisé par** l'utilisation d'une polyéthylèneimine et de N-benzyl-nicotinate-bétaïne en milieu alcalin.

2. Bain selon la revendication 1, **caractérisé par** une anode au nickel insoluble.

3. Bain selon la revendication 1 ou 2, **caractérisé par** l'utilisation de tétraéthylpentamine en tant qu'additif de polyéthylèneimine.

4. Bain selon l'une des revendications précédentes, **caractérisé par** l'utilisation de triéthylènetétramine, de tétraéthylènepentamine ou de pentaéthylènehexamine.

5. Bain selon l'une des revendications précédentes, **caractérisé en ce que** l'anode est séparée de l'électrolyte alcalin par une membrane.

6. Bain selon l'une des revendications précédentes, **caractérisé par** un rapport entre zinc et nickel égal à 5:1.

7. Bain selon l'une des revendications précédentes, **caractérisé par** une concentration en polyéthylèneimine comprise entre 4 et 200 g/l.

8. Bain selon l'une des revendications précédentes, **caractérisé par** une concentration en NaOH comprise entre 50 et 250 g/l.

9. Procédé de revêtement de corps en fonte dans un bain selon la revendication 1, **caractérisé en ce qu'**une couche de zinc-nickel est appliquée directement sur le corps de fonte.

10. Procédé selon la revendication 9, **caractérisé en ce qu'**un dégraissage à chaud aux ultrasons est intercalé avant le revêtement.

11. Procédé selon la revendication 9 ou 10, caractérisé en qu'un dégraissage à chaud est intercalé avant le revêtement.

12. Procédé selon la revendication 9, 10 et/ou 12, **caractérisé en ce qu'**un dégraissage électrolytique avec courant cathodique est intercalé avant le revêtement.
